# EUROPÄISCHE PATENTSCHRIFT

(11) **EP 3 597 791 B1**
(45) Veröffentlichungstag und Bekanntmachung des Hinweises auf die Patenterteilung: **17.11.2021**
(21) Anmeldenummer: 18184694.0
(22) Anmeldetag: 20.07.2018
(51) Int. Cl.: C25B 1/46, C25B 11/052, C25B 11/061, C25B 11/091, C25B 15/00

(54) **VERFAHREN ZUR LEISTUNGSVERBESSERUNG VON NICKELELEKTRODEN**
METHOD FOR IMPROVING THE PERFORMANCE OF NICKEL ELECTRODES
PROCÉDÉ D'AMÉLIORATION DE LA PERFORMANCE DES ÉLECTRODES À BASE DE NICKEL

(43) Veröffentlichungstag der Anmeldung: 22.01.2020
(73) Patentinhaber: Covestro Deutschland AG, 51373 Leverkusen (DE)
(72) Erfinder: Trieu, Vinh, 50679 Köln (DE); Bulan, Andreas, 40764 Langenfeld (DE); Malchow, Richard, 42929 Wermelskirchen (DE); Schulz, Peter, 51379 Leverkusen (DE); Saysay, Mohamed, 41539 Dormagen (DE); Mohn, Tobias, 50765 Köln (DE)
(74) Vertreter: Levpat

(56) Entgegenhaltungen:
- EP-A1- 0 590 260
- DE-A1-102007 003 554

## Beschreibung

Die Erfindung betrifft ein Verfahren zur Verbesserung der Leistung von Nickelelektroden, insbesondere von edelmetallbeschichteten Nickelelektroden zur Verwendung in der Natriumchloridelektrolyse.

Die Erfindung geht aus von der bekannten Verwendung von Nickelelektroden als Wasserstoff entwickelnde Elektroden in der Alkalichloridelektrolyse und den an sich bekannten Verbesserungsverfahren durch Beschichtung von Nickelelektroden mit Edelmetallen bzw. Edelmetalloxiden.

Kathoden für die Natriumchloridelektrolyse, an denen Wasserstoff in alkalischer Lösung entwickelt wird, bestehen üblicherweise aus Eisen oder Nickel. Werden Nickelelektroden eingesetzt, so können diese vollständig aus Nickel bestehen, oder es gelangen nur Nickeloberflächen zum Einsatz, in denen Substrate aus anderen Metallen oberflächlich vernickelt werden.

Wie in der Offenlegungsschrift EP 298 055 A1 erwähnt, können Nickelelektroden mit einem Metall aus der VIII Nebengruppe, speziell der Platinmetalle (u.a. Pt, Ru, Rh, Os, Ir, Pd) des Periodensystems der Elemente oder einem Oxid eines solchen Metalls oder deren Mischungen beschichtet werden.

Die so hergestellte Elektrode kann z. B. in der Natriumchloridelektrolyse als Kathode zur Wasserstoffentwicklung eingesetzt werden. Hierbei sind viele Beschichtungsvarianten bekannt, denn die Beschichtung aus Metalloxiden kann dabei in verschiedener Weise modifiziert werden, so dass unterschiedliche Zusammensetzungen auf der Oberfläche der Nickelelektrode entstehen. Gemäß der US-A-5 035 789 wird z. B. eine auf Rutheniumoxid basierende Beschichtung auf Nickelsubstraten als Kathode eingesetzt.

Im Betrieb der nickelbasierenden Elektroden beobachtet man eine mit der Zeit abnehmende Güte der Elektrode, in der Form, dass die Zellspannung bei der Natriumchloridelektrolyse steigt, so dass gegebenenfalls eine Neubeschichtung der Elektrode erforderlich wird. Das ist technisch aufwändig, da die Elektrolyseure abgeschaltet werden müssen und die Elektroden aus den Elektrolysezellen ausgebaut werden müssen.

Eine Aufgabe der Erfindung ist es daher, eine einfachere Form der Leistungssteigerung bzw. der Leistungswiederherstellung zu finden, die keinen Ausbau der Elektrolysezellen erfordert.

Gemäß der Lehre der Patentschrift US-A-4 555 317 werden Eisenverbindungen oder feinteiliges Eisen dem Katholyten zugegeben, um die Zellspannung bei der Natriumchloridelektrolyse zu erniedrigen. Im Falle von edelmetallbeschichteten Nickelelektroden kann die Belegung der Kathoden mit Eisen sich auf die Elektrolyse störend auswirken und die Zellspannung erhöhen.

Gemäß der weiter bekannt gewordenen Offenlegungsschrift EP 1 487 747 A1 erfolgt die Zugabe einer 0,1 bis 10 Gew.-%igen platinhaltigen Verbindung zur Natriumchloridelektrolyse. Hierbei wird die Lösung der platinhaltigen Verbindung in das Wasser zugegeben, das den Katholyten bildet, wobei pro Liter Wasser 0,1 bis 2 Liter der wässrigen Lösung der Platinverbindung enthaltenden Lösung zugegeben wird. Die EP 1 487 747 A1 offenbart außer dem generellen Hinweis auf die Anwendung der Platinverbindung während der Elektrolyse keinerlei Information über die - zu einer technischen Nachstellung nötigen - in dem Verfahren verwendeten Bedingungen Elektroden, Elektrodenflächen, Stromdichte etc.

Gemäß der Offenlegungsschrift JP 1011988 A wird zur Wiederherstellung der Aktivität einer deaktivierten Kathode auf Basis einer Raney Nickel-Struktur mit geringer Wasserstoffüberspannung eine lösliche Verbindung eines Metalls der Platingruppe der Natronlauge während des Betriebes der Natriumchloridelektrolyse in den Katholyt zugesetzt. Beispielsweise wird in einer Natriumchloridelektrolysezelle mit 32 Gew.-%iger Natronlauge, einer Salzkonzentration von 200 g/l Natriumchlorid bei 90 °C und einer Stromdichte von 2,35 kA/m² betrieben. Die Kathode wird dabei zur Vorbehandlung stromlos vernickelt und anschließend in einem Nickelbad Nickel-platiert. Als aktive Verbindung wurde im Katholyt beispielsweise Platinchlorat zudosiert, was zu einer Erniedrigung der Zellspannung um 100 mV führte.

Gemäß der US-A-4 105 516 werden während der Elektrolyse von Alkalimetallchloriden Metallverbindungen in den Katholyten zugegeben, die die Wasserstoffüberspannung herabsetzen und somit die Zellspannung reduzieren sollen. Die in der US-A-4 105 516 aufgeführten Beispiele beschreiben wiederum die Dosierung und Effekte, die durch Zugabe einer Eisenverbindung entstehen, die dem Katholyt einer Natriumchloriddiaphragma-Laborzelle zugegeben wird. Die Zelle hat eine Anode, die aus Titanstreckmetall besteht, die mit Ruthenium- und Titanoxid beschichtet ist. Die Kathode besteht hierbei aus Eisen in Form von Streckmetall. Die Beispiele zeigen die Verwendung von Kobalt- oder Eisenlösung an der Eisenkathode. Auf die Nachteile von Eisenverbindungen bei der Behandlung von beschichteten Nickelelektroden wurde bereits oben hingewiesen.

Gemäß der weiter bekannten Patentschrift US-A-4 555 317 ist bekannt, dass die Natriumchlorid-elektrolyse mit einer nickelbeschichteten Kupferkathode gestartet werden kann. Hierbei wird eine aktive Beschichtung aus Nickel- und Kobaltdendriten aufgetragen, wobei zuvor noch eine poröse Platinschicht als Zwischenschicht zur Verankerung der Dendriten elektrolytisch abgeschieden wurde. Eine Initialdosierung unter Elektrolysebedingungen der Zelle wurde mit Hexachloroplatinsäure unter einer hohen Stromdichte von 3 kA/m² in mehreren Schritten durchgeführt.

Gemäß der US-A-4 160 704 können Metallionen, die eine geringe Wasserstoffüberspannung haben, Katholyten einer Membranelektrolysezelle der Natriumchloridelektrolyse zugegeben werden, um die Kathode zu beschichten. Die Zugabe erfolgt hierbei während der Elektrolyse. Beispielhaft ist jedoch nur die Zugabe von Platinoxid zur Verbesserung einer Eisen- oder Kupferkathode angeführt.

Üblicherweise bestehen die Kathoden-Beschichtungen bei der Natriumchlorid-Elektrolyse aus Platinmetallen, Platinmetalloxiden oder deren Mischungen z.B. einer Ruthenium - Rutheniumoxid Mischung. < Seite 3a >

Wie in der EP 129 374 beschrieben wird, zählen zu den nutzbaren Platinmetallen Ruthenium, Iridium, Platin, Palladium und Rhodium. Das Kathoden-Coating ist nicht langzeitstabil, besonders nicht unter Bedingungen bei denen keine Elektrolyse stattfindet bzw. bei Unterbrechungen der Elektrolyse, bei denen es z.B. zu elektrischen Umkehrströmen kommen kann. Somit findet eine mehr oder weniger starke Schädigung der Edelmetallbeschichtung über die Betriebszeit des Elektrolyseurs statt. Ebenfalls können Verunreinigungen, die z.B. aus der Sole durch Diffusion in die Lauge gelangen, z.B. Eisen-Ionen, sich auf der Kathode oder speziell auf den aktiven Zentren des edelmetallhaltigen Coatings abscheiden und hierdurch dieses deaktivieren. Die Folge ist, dass die Zellspannung im Elektrolysebetrieb wieder ansteigt, wodurch der Energieverbrauch zur Herstellung von Chlor, Wasserstoff und Natronlauge erhöht und die Wirtschaftlichkeit des Elektrolyse-Verfahrens deutlich verschlechtert wird. Ebenfalls können auch nur einzelne Elektrolyse-Zellelemente eines Elektrolyseurs eine Schädigung des Kathoden-Coatings aufweisen. Hierbei ist es technisch hoch aufwendig und daher nicht wirtschaftlich, zum Ersatz der beschädigten Zellelemente den gesamten Elektrolyseur abzustellen und die Zellelemente mit dem beschädigten Coating zu entfernen, da dies mit Produktionsausfällen und erheblichen Kosten verbunden ist.

Es ist noch ein weiteres Verfahren zur Verbesserung von edelmetallbeschichteten Nickelelektroden aus der DE 102007003554A1 bekannt geworden, bei dem während des Betriebs der Natriumchlorid-Elektrolyse bei Produktionsstromdichte im Bereich von mehreren kA/m² in die Natronlauge, in der eine mit Rutheniumoxid beschichtete Kathode betrieben wird, eine Hexachloroplatinat- oder Natriumhexachloroplatinat-Lösung dosiert wird. Dabei soll eine Variation der Zellspannung in einem Spannungsbereich von 0 bis 5 Volt bzw. 0,5 - 500mV und einer Frequenz von 10-100 Hz mit einer Amplitude von 20-100mV erfolgen. Die Dosierung der Platinverbindung in den Katholyten erfolgt im Besonderen in den Zulauf zur Kathodenkammer bei In der Druckschrift EP 590 260 A1 wird ein Verfahren zur katalytischen Aktivierung einer Kathode für die alkalische Wasserelektrolyse mit einem Platinmetall beschrieben, in dem man dem Elektrolyten im Elektrolyseur ein wasserlösliches Platinmetallsalz zusetzt und die Platinmetallionen des Salzes bei Betrieb des Elektrolyseurs an der Kathode galvanisch abscheidet. Dabei soll die Stromdichte auf 100 A/m² oder mehr eingestellt werden. Die Abscheidungsdauer beträgt hier vorzugsweise 1 bis 3 Tage.
einer Kathodenfläche von 2,7m² bei einer Stromdichte von 1 bis 8 kA/m². Die Dosiergeschwindigkeit der platin-haltigen Lösung bezogen auf den Platingehalt je m² Kathodenfläche beträgt zwischen 0,001 g Pt / (h^{∗}m²) und 1 g Pt/(h^{∗}m²).

Nachteil des in der DE 102007003554A1 offenbarten Beschichtungsverfahrens ist, dass bei einem Stillstand der Elektrolyse der positive Effekt, der zunächst durch die beschriebene Platindotierung erzielt wird, nicht aufrecht erhalten werden kann. Da Elektrolyseure aus diversen technischen Gründen ausfallen bzw. ausgestellt werden müssen, muss daher nach jedem Stillstand eine erneute Platin-Dosierung durchgeführt werden, wodurch eine zusätzliche Komplexität in den Betriebsablauf eingeführt wird, die für einen Produktionsbetrieb von Nachteil ist. Offenbar ist die mit diesem Verfahren erzielbare Beschichtung der Elektrode mit Platin bzw. Platinoxid nicht so beständig wie dies für das Produktionsverfahren wünschenswert wäre. Hinzu tritt, dass unter Umständen Platin aus der Platinlösung nicht vollständig an der Elektrodenoberfläche abgeschieden wird und damit rares und kostspieliges Edelmetall-Material verloren geht.

Aufgabe der Erfindung ist es, ein spezielles Verfahren zur Verbesserung von Nickelelektroden, die mit Platinmetallen, Platinmetalloxiden oder deren Mischungen beschichtet sind, oder für Nickelelektroden ohne Beschichtung für die Verwendung als Kathoden bei der Elektrolyse von Natriumchlorid zu entwickeln, dass sich im laufenden Elektrolysebetrieb einsetzen lässt, eine längere Unterbrechung des Elektrodenbetriebs zur Wiederherstellung der Kathodenaktivität vermeidet und eine Verbesserung der Aktivität der Nickelelektroden erzeugt, die bei einem Stillstand nicht sofort verlorengeht. Insbesondere sollte das Verfahren nicht die Funktion der Betriebsanlage für die Elektrolyse beeinträchtigen.

Gegenstand der Erfindung ist ein Verfahren zur Verbesserung der Leistung von Nickelelektroden, die unbeschichtet sind oder die eine Beschichtung auf Basis von Platinmetallen, Platinmetalloxiden oder eine Mischung von Platinmetallen und Platinmetalloxiden aufweisen, und in der Natriumchloridelektrolyse nach dem Membranverfahren als Wasserstoff entwickelnde Elektroden eingesetzt werden, in dem bei der Elektrolyse von Natriumchlorid eine wasserlösliche oder in Natronlauge lösliche Platin-Verbindung, insbesondere Hexachloroplatinsäure oder insbesondere bevorzugt ein Natriumplatinat, besonders bevorzugt Natriumhexachloroplatinat (Na₂PtCl₆) und/oder Natriumhexahydroxyplatinat (Na₂Pt(OH)₆) dem Katholyt zudosiert wird, dadurch gekennzeichnet, dass die Zugabe im Elektroysebetrieb bei einer Stromdichte von 0,2 A/m² bis 50 A/m², bei einer Temperatur des Katholyten im Bereich von 40°C bis 95°C, mit einer Platinmenge je m² Elektrodenfläche von 0,3 g/m² bis 10 g/m², bevorzugt von 0,35 g/m² bis 8 g/m², besonders bevorzugt von 0,4 g/m² bis 5 g/m² erfolgt, wobei die verminderte Stromdichte von Beginn der Dosierung an gerechnet für insgesamt 2 bis 200 min, aufrecht erhalten wird.

Mit Platinmenge im Sinne der Erfindung ist der Gehalt an Platinmetall in der zudosierten Platinverbindung gemeint.

Elektrodenfläche meint hier insbesondere die gesamte aktive vom Katholyt benetzte Elektrodenfläche. Zur Vereinfachung bezieht sich die Elektrodenfläche bevorzugt auf die geometrische Abmessung der aktiven vom Katholyt benetzten Elektrodenfläche.

Wahlweise kann insbesondere entweder das Natriumhexachloroplatinat als wässrige Lösung oder in alkalischer Lösung dem Katholyt dosiert werden oder es wird die Hexachloroplatinsäure direkt in den Katholyt, insbesondere die Natronlauge, dosiert, wobei dann eine Reaktion mit der Lauge zum Natriumchloroplatinat erfolgt.

Zur Vermeidung der Ausfällung von Platinmetallpartikeln im Katholyt bei hoher Stromdichte wie in den aus dem Stand der Technik bekannten Verfahren erfolgt die Zugabe der Platin-Verbindung erfindungsgemäß bei laufender Elektrolyse unter stark verminderter Last, d.h. die Stromdichte wird für die Platindosierung auf höchstens 95 A/m² eingestellt.

Eine weitere bevorzugte Ausführungsform der Platinzugabe besteht darin, dass bei Zugabe der Platinverbindung die Temperatur des Katholyts 60 bis 90 °C, bevorzugt 75 bis 90°C beträgt.

In einer bevorzugten Ausführung der Erfindung liegt die Elektrodenbeschichtung in Form von Platinmetallen und/oder Platinmetalloxiden auf den beschichteten Nickelelektroden vor, wobei die Platinmetalle/Platinmetalloxide auf einem oder mehreren Metallen der Reihe: Ruthenium, Iridium, Palladium, Platin, Rhodium und Osmium basieren, besonders bevorzugt auf solchen der Reihe: Ruthenium, Iridium und Platin.

Eine weitere bevorzugte Ausführungsform des neuen Verfahrens besteht darin, dass außer der oben genannten löslichen Platinverbindung zusätzlich andere weitere wasserlösliche Verbindungen der Edelmetalle der 8. Nebengruppe des Periodensystems der Elemente, insbesondere Verbindungen des Palladiums, Iridiums, Rhodiums, Osmiums oder des Rutheniums, bevorzugt Palladium oder Ruthenium dem Katholyt zugegeben werden. Diese finden insbesondere in Form von wasserlöslichen Salzen oder komplexen Säuren Verwendung.

In einem bevorzugten neuen Verfahren beträgt der Edelmetallanteil der weiteren in Wasser löslichen Verbindungen der Edelmetalle der 8. Nebengruppe bezogen auf das Platinmetall der löslichen Platin-Verbindung 1 bis 50 Gew.-%.

Eine bevorzugte Variante des neuen Verfahrens ist dadurch gekennzeichnet, dass der Anteil an Platin in der Platinverbindung im Katholyt nach der Zudosierung 0,01 bis 310 mg/L, bevorzugt 0,02 bis 250 mg/L, besonders bevorzugt von 0,03 bis 160 mg/L beträgt.

In einer bevorzugten Variante des neuen Verfahrens beträgt der Volumenstrom des Katholyten während der Zudosierung von 0,1 bis 10 L/min, bevorzugt von 0,2 bis 5 L/min.

Zur Vermeidung von unnötigen Verlusten an Platinmetall wird in einer besonders bevorzugten Ausführung des neuen Verfahrens die Konzentration an Platinmetall im aus der Elektrolysezelle austretenden Katholyt kontinuierlich oder diskontinuierlich überwacht.

Die Natriumchloridelektrolyse nach dem Membranverfahren wird typischerweise beispielhaft wie folgt ausgeführt. Eine Natriumchlorid-haltige Lösung wird einer Anodenkammer mit einer Anode, eine Natronlauge wird einer Kathodenkammer mit einer Kathode zugeführt. Die beiden Kammern werden durch eine Ionenaustauschermembran getrennt. Mehrere dieser Anoden- und Kathodenkammern werden zu einem Elektrolyseur zusammengefügt. Die Anodenkammer verlässt neben dem gebildeten Chlor eine geringer konzentrierte Natriumchlorid-haltige Lösung als dieser zugeführt wurde. Die Kathodenkammer verlässt neben Wasserstoff eine höher konzentrierte Natronlauge als dieser zugeführt wurde. Die Produktionsstromdichte beträgt beispielsweise 4 kA/m². Die geometrisch projizierte Kathodenfläche beträgt 2,7m2, dies entspricht der Membranfläche. Die Kathode besteht dabei aus einem Nickel-Streckmetall, das mit einer speziellen Beschichtung (hier auch verschiedentlich Coating genannt) versehen ist (Hersteller z.B. Industrie De Nora), um die Wasserstoffüberspannung zu senken.

Weiterer Gegenstand der Erfindung ist ein Verfahren zur Herstellung von Chlor, Natronlauge und Wasserstoff nach dem Prinzip der Membranelektrolyse im Produktionsmaßstab unter Verwendung von Nickelelektroden oder beschichteten Nickelelektroden als Kathode mit den Schritten:
- Zuführung einer Natriumchlorid-haltigen wässrigen Lösung zu einer Anodenkammer mit einer Anode und Zuführung von Natronlauge zu einer Kathodenkammer mit einer Kathode, wobei Anoden- und Kathodenkammer über eine Ionenaustauschermembran voneinander getrennt vorliegen;
- Einstellen einer Produktionsstromdichte von mindestens 1 kA/m² bezogen auf die Elektrodenfläche;
- Ableitung der Natriumchlorid-haltigen Lösung aus der Anodenkammer zusammen mit dem an der Anode gebildeten Chlorgas und Abtrennung des Chlors von der flüssigen Phase;
- Zufuhr des abgetrennten Chlors zu einer geeigneten Aufbereitung insbesondere mindestens umfassend die Trocknung, Aufreinigung und gegebenenfalls Kompression des Chlorgases;
- Zufuhr der aus dem Anodenraum abgeführten Natriumchlorid-haltigen Lösung zu einer Aufkonzentrierung und Reinigung, wobei die Aufkonzentrierung und Reinigung insbesondere mindestens die folgenden Schritte umfasst: Zerstörung von Chlorat-Nebenprodukten, Entchlorung, Konzentrationserhöhung durch Zugabe von Natriumchlorid, Reinigung durch Fällungsreagenzien, Filtration und Ionenaustausch zur Entfernung unerwünschter Kationen,
- anschließend Wiedereinleitung der Natriumchlorid-haltigen Lösung in die Anodenkammer;
- Ableitung der Natronlauge aus der Kathodenkammer zusammen mit dem an der Kathode gebildeten Wasserstoff und Abtrennung des Wasserstoffs von der flüssigen Phase;
- gegebenenfalls Zufuhr des abgetrennten Wasserstoffs zu einer geeigneten Aufbereitung und Reinigung;
- Zufuhr der aus dem Kathodenraum abgeführten Natronlauge zu einem Sammelbehälter und ggf. zu einer weiteren geeigneten Aufbereitung und Reinigung;
- Verdünnung einer Teilmenge der aus dem Kathodenraum abgeführten Natronlauge mit Wasser und Wiedereinleitung in den Kathodenraum;
das dadurch gekennzeichnet, dass zur Erniedrigung der Elektrolysespannung bei Erreichung eines vorgegebenen mittleren Höchstspannungswertes im Elektrolysebetrieb die Stromdichte auf einen Wert von unter 100 A/m² aber mindestens 0,2 A/m² herabgesetzt wird, dann das Verfahren nach einem der Ansprüche 1 bis 8 durchgeführt wird und anschließend die Stromdichte auf die Produktionsstromdichte wieder angehoben und die Produktion fortgesetzt wird.

Unter Produktionsstromdichte wird hier insbesondere eine Stromdichte von mindestens 1 kA/m² verstanden.

Produktionsmaßstab ist hier insbesondere die Umsetzung von mindestens 5 kg/h Natriumchlorid zu Chlor und Natronlauge pro Elektrolysezelle.

Der Höchstspannungswert ist im Falle einzelner Zellen insbesondere die maximale Elektrolysespannung über der Einzelzelle, die im Sinne von Energieeffizienz des Elektrolyseprozesses als tolerierbar anzusehen ist. Typischerweise liegt dieser Schwellwert bei etwa 80mV über dem besten mittleren Spannungswert nach Inbetriebnahme der Zelle.

Im Falle von Elektrolyseuren mit einer Vielzahl von einzelnen Zellen wird der Einfachheit halber der Mittelwert der gemessenen Spannungen als Vergleichswert verwendet.

In einer bevorzugten Ausführung des neuen Elektrolyseverfahrens beträgt die Konzentration der Natriumchlorid-haltigen Lösung mindestens 150 g/L.

In einer weiteren bevorzugten Ausführung des neuen Elektrolyseverfahrens beträgt der Gehalt an NaOH in der Natronlauge mindestens 25 Gewichtsprozent.

Bevorzugt werden Natriumchlorid-haltige Lösung und Natronlauge vor der Einleitung auf mindestens 60°C aufgeheizt.

Die Natriumchlorid-haltige Lösung wird in einer weiteren bevorzugten Ausführung des neuen Elektrolyseverfahrens auf einen pH Wert unter 6 gebracht.

### Beispiele

Die nachstehenden Versuchsbeispiele wurden an technischen Elektrolyseuren mit je 144 Elementen (Elektrolyse-Einzelzellen), deren Nickel-Kathoden mit einer Beschichtung basierend auf einer Mischung aus Ruthenium- / Rutheniumoxid der Fa. Denora versehen waren, durchgeführt.

Aus dem Mittelwert der 144 Elemente wurde für jeden Elektrolyseur die durchschnittliche Spannung berechnet. Zum Vergleich der Spannungen bzw. Spannungsänderungen der Elektrolyse wurden die Spannungswerte bei einer Stromdichte im Elektrolysebetrieb von 4,5 kA/m² herangezogen.

Für den Fall, dass keine Spannungswerte bei dieser Stromdichte verfügbar waren, weil der Elektrolyseur zu dem jeweils abgerufenen Zeitpunkt bei dieser Stromdichte nicht betrieben wurde, erfolgte eine Umrechnung der gemessenen Spannung auf die der Stromdichte von 4,5 kA/m² entsprechende Spannung. Die Umrechnung erfolgte anhand einer linearen Regression der Strom-Spannungsdaten im Bereich von 3 bis 5 kA/m². In diesem Strombereich ist die Strom-Spannungscharakteristik eines Elektrolyseurs linear.

### Beispiel 1

Ein technischer Elektrolyseur wurde bei einer mittleren Spannung von 3,27 V und einer Stromdichte von 4,5 kA/m² betrieben.

Es wurde folgende Prozedur durchgeführt:
Innerhalb von 30 min wurde die Stromdichte ausgehend von 4,5 kA/m² auf eine Stromdichte von 11,8 A/m² heruntergefahren und bei diesem Wert konstant gehalten. Nach 10 min wurden 8 L einer Lösung von Hexachloroplatinatlösung (25 g Pt/L) innerhalb von 10 min mit 0,8 L/min in die Natronlauge (32%) zudosiert. Dr Anteile an Platin der Platinverbindung in der Natronlauge stieg hierbei auf bis zu 16 mg/L. Die Stromdichte blieb hierbei auf dem konstanten Wert von 11,8 A/m² und wurde nach erfolgter Zugabe noch für weitere 30 min bei diesem Wert gehalten. Insgesamt betrug die Zeit, bei der die Stromdichte bei 11,8 A/m² gehalten wurde, seit Beginn der Zugabe 40 min. Danach wurde die Stromdichte innerhalb von 45 min wieder auf 4,5 kA/m² hochgefahren.

Die Temperatur der Natronlauge über die gesamte Prozedur variierte im Bereich von 76 bis 90 °C.

Der Volumenstrom an Natronlauge während der Dosierzeit betrug pro Element 3,6 L/min.

Es gelangten somit 200 g Platin auf die Oberfläche von 144 Kathoden (Oberfläche einer Kathode: 2,7 m²). Dies entspricht einer Platinmenge von 0,51 g/m².

Die mittlere Spannung bei 4,5 kA/m² fiel nach der Zugabe vom Ausgangswert 3,27 V auf 3,10 V. Dies entspricht einer Spannungserniedrigung um 170 mV.

Nach weiteren 126 Betriebstagen betrug die mittlere Spannung bei 4,1 kA/m² 3,07 V. Umgerechnet auf eine Stromdichte von 4,5 kA/m² entspricht das einer mittleren Spannung von 3,13 V. Die Spannungserniedrigung beträgt noch 140 mV.

Nach einem Stillstand und insgesamt 129 Betriebstagen nach der Dosierung betrug die mittlere Spannung bei 4,5 kA/m² 3,16 V. Die Spannungserniedrigung beträgt noch 110 mV.

Nach einem weiteren Stillstand und insgesamt 133 Betriebstagen nach der Dosierung betrug die mittlere Spannung bei 4,5 kA/m² 3,17 V. Die Spannungserniedrigung beträgt noch 100 mV.

### Beispiel 2

Vergleichsbeispiel:
Ein technischer Elektrolyseur wurde bei einer mittleren Spannung von 3,15 V und einer Stromdichte von 4,2 kA/m² betrieben. Auf eine Stromdichte von 4,5 kA/m² umgerechnet ergibt es eine Spannung von 3,19 V.

Es wurde folgende Prozedur durchgeführt:
Im laufenden Betrieb wurden 6 L einer Lösung von Hexachloroplatinatlösung (7,1 g Pt/L) mit 1 L/h innerhalb von 6 h in die Natronlauge (32%, 90°C) zudosiert. Die Stromdichte variierte hierbei im Bereich von 4,3 bis 4,7 kA/m².

Es gelangten somit 43 g Platin auf die Oberfläche von 144 Kathoden (Oberfläche einer Kathode: 2,7 m²). Dies entspricht einer Platinmenge von 0,11 g/m².

Nach vollständiger Zugabe der Hexachloroplatinat-Lösung wurde bei einer Stromdichte von 4,7 kA/m² eine mittlere Spannung von 3,17 V erhalten. Die Umrechnung auf eine Stromdichte von 4,5 kA/m² ergibt eine mittlere Spannung von 3,14 V. Dies entspricht einer Spannungserniedrigung um 50 mV.

Nach 5 Betriebstagen wurde bei 4,5 kA/m² eine mittlere Spannung von 3,16 V gemessen. Die Spannungserniedrigung beträgt damit nur noch 20 mV.

Nach insgesamt 8 Betriebstagen nach der Dosierung erfolgte eine Abschaltung des Elektrolyseurs. Nach der Abschaltung wurde bei 4,4 kA/m² eine mittlere Spannung von 3,17 V gemessen. Umgerechnet auf 4,5 kA/m² ergibt das eine mittlere Spannung von 3,18 V. Damit ist die ursprünglich erzielte Spannungserniedrigung fast vollständig aufgehoben.

### Beispiel 3

### Weiteres Vergleichsbeispiel

Ein technischer Elektrolyseur wurde bei einer mittleren Spannung von 3,17 V und einer Stromdichte von 4,3 kA/m² betrieben. Auf eine Stromdichte von 4,5 kA/m² umgerechnet ergibt es eine Spannung von 3,2 V.

Es wurde folgende Prozedur durchgeführt:
Innerhalb von 30 min wurde die Stromdichte ausgehend von 4,3 kA/m² auf eine Stromdichte von 11,8 A/m² heruntergefahren und bei diesem Wert konstant gehalten. Nach 10 min wurden 8 L einer Lösung von Hexachloroplatinatlösung (6,25 g Pt/L) innerhalb von 10 min mit 0,8 L/h in die Natronlauge dosiert. Die Stromdichte blieb hierbei auf dem konstanten Wert von 11,8 A/m² und wurde nach erfolgter Zugabe noch für weitere 30 min bei diesem Wert gehalten. Insgesamt betrug die Zeit, bei der die Stromdichte bei 11,8 A/m² gehalten wurde, seit Beginn der Zugabe 40 min. Danach wurde die Stromdichte innerhalb von 45 min auf 3,8 kA/m² hochgefahren.

Die Temperatur der Natronlauge über die gesamte Prozedur variierte im Bereich von 76 bis 90 °C.

Es gelangten somit 50 g Platin auf die Oberfläche von 144 Kathoden (Oberfläche einer Kathode: 2,7 m²). Dies entspricht einer Platinmenge von 0,13 g/m².

Nach der Zugabe wurde bei einer Stromdichte von 3,8 kA/m² eine mittlere Spannung von 3,0 V ermittelt. Umgerechnet auf eine Stromdichte von 4,5 kA/m² ergibt das eine mittlere Spannung von 3,1 V. Die Spannungserniedrigung beträgt demnach 100 mV.

Nach insgesamt 8 Betriebstagen nach der Zudosierung und einer Abschaltung wurde bei einer Stromdichte von 4,5 kA/m² eine mittlere Spannung von 3,19 V gemessen. Die Spannungserniedrigung beträgt demnach nur noch 10 mV und ist somit fast vollständig aufgehoben.

## Patentansprüche

1. Verfahren zur Verbesserung der Leistung von unbeschichteten Nickelelektroden oder Nickelelektroden, die eine Beschichtung auf Basis von Platinmetallen, Platinmetalloxiden oder einer Mischung von Platinmetallen und Platinmetalloxiden aufweisen, und in der Natriumchloridelektrolyse nach dem Membranverfahren als Wasserstoff entwickelnde Elektroden eingesetzt werden, bei dem bei der Elektrolyse von Natriumchlorid eine wasserlösliche oder in Natronlauge lösliche Platin-Verbindung, insbesondere Hexachloroplatinsäure oder ein Natriumplatinat, besonders bevorzugt Na₂PtCl₆ und/oder Na₂Pt(OH)₆ dem Katholyt zudosiert wird, **dadurch gekennzeichnet, dass** die Zudosierung im Elektrolysebetrieb bei einer verminderten Stromdichte von 0,2 A/m² bis 50 A/m² bei einer Temperatur des Katholyten im Bereich von 40°C bis 95°C, mit einer Platinmenge je m² Elektrodenfläche von 0,3 g/m² bis 10 g/m², bevorzugt von 0,35 g/m² bis 8 g/m², besonders bevorzugt von 0,4 g/m² bis 5 g/m², erfolgt, wobei die verminderte Stromdichte von Beginn der Zudosierung an gerechnet für insgesamt 2 bis 200 min, aufrecht erhalten wird.

2. Verfahren nach Anspruch 1, **dadurch gekennzeichnet, dass** der Platinverbindung weitere andere wasserlösliche Verbindungen der Edelmetalle der 8. Nebengruppe des Periodensystems der Elemente, insbesondere Verbindungen der Platingruppe, insbesondere bevorzugt des Palladiums, Iridiums, Rhodiums, Osmiums oder des Rutheniums, bevorzugt Palladium oder Ruthenium zugegeben werden.

3. Verfahren nach Anspruch 2, **dadurch gekennzeichnet, dass** der Edelmetallanteil der weiteren in Wasser löslichen Verbindungen der Edelmetalle der 8. Nebengruppe bezogen auf das Platinmetall der löslichen Platin-Verbindung 1 bis 50 Gew.-%. beträgt.

4. Verfahren nach wenigstens einem der Ansprüche 1 bis 3, **dadurch gekennzeichnet, dass** die Temperatur des Katholyts, bei der die Zudosierung der Platinverbindung erfolgt, im Bereich von 60 bis 90 °C, bevorzugt 75 bis 90°C liegt.

5. Verfahren nach wenigstens einem der Ansprüche 1 bis 4, **dadurch gekennzeichnet, dass** der Anteil an Platin der Platinverbindung im Katholyt nach der Zudosierung 0,01 bis 310 mg/L, bevorzugt 0,02 bis 250 mg/L, besonders bevorzugt von 0,03 bis 160 mg/L beträgt.

6. Verfahren nach wenigstens einem der Ansprüche 1 bis 5, **dadurch gekennzeichnet, dass** der Katholyt als Volumenstrom an die Elektrodenfläche geführt wird und besagter Volumenstrom des Katholyten während der Kontaktzeit der Elektrodenfläche mit dem die Platinverbindung enthaltenden Katholyt von 0,1 bis 10 L/min beträgt, bevorzugt von 0,2 bis 5 L/min beträgt.

7. Verfahren nach Anspruch 6, **dadurch gekennzeichnet, dass** die Konzentration an Platinmetall im aus der Elektrolysezelle austretenden Katholyt kontinuierlich oder diskontinuierlich überwacht wird.

8. Verfahren nach wenigstens einem der Ansprüche 1 bis 7, **dadurch gekennzeichnet, dass** das Verfahren an beschichteten Nickelelektroden durchgeführt wird, wobei die Beschichtung mit Platinmetall/Platinmetalloxid vorliegt, die auf einem oder mehreren Metallen der Reihe: Ruthenium, Iridium, Palladium, Platin, Rhodium und Osmium basieren, bevorzugt aus der Reihe: Ruthenium, Iridium und Platin basiert.

9. Verfahren zur Herstellung von Chlor, Natronlauge und Wasserstoff nach dem Prinzip der Membranelektrolyse im Produktionsmaßstab unter Verwendung von Nickelelektroden oder beschichteten Nickelelektroden als Kathode mit den Schritten:
- Zuführung einer Natriumchlorid-haltigen wässrigen Lösung zu einer Anodenkammer mit einer Anode und Zuführung von Natronlauge zu einer Kathodenkammer mit einer Kathode, wobei Anoden- und Kathodenkammer über eine Ionenaustauschermembran voneinander getrennt vorliegen;
- Einstellen einer Produktionsstromdichte von mindestens 1 kA/m² bezogen auf die Elektrodenfläche;
- Ableitung der Natriumchlorid-haltigen Lösung aus der Anodenkammer zusammen mit dem an der Anode gebildeten Chlorgas und Abtrennung des Chlors von der flüssigen Phase;
- Zufuhr des abgetrennten Chlors zu einer geeigneten Aufbereitung insbesondere mindestens umfassend die Trocknung, Aufreinigung und gegebenenfalls Kompression des Chlorgases;
- Zufuhr der aus dem Anodenraum abgeführten Natriumchlorid-haltigen Lösung zu einer Aufkonzentrierung und Reinigung, insbesondere mindestens umfassend die Schritte: Zerstörung von Chlorat-Nebenprodukten, Entchlorung, Konzentrationserhöhung durch Zugabe von Natriumchlorid, Reinigung durch Fällungsreagenzien, Filtration und Ionenaustausch zur Entfernung unerwünschter Kationen,
- anschließend Wiedereinleitung der Natriumchlorid-haltigen Lösung in die Anodenkammer;
- Ableitung der Natronlauge aus der Kathodenkammer zusammen mit dem an der Kathode gebildeten Wasserstoff und Abtrennung des Wasserstoffs von der flüssigen Phase;
- gegebenenfalls Zufuhr des abgetrennten Wasserstoffs zu einer geeigneten Aufbereitung und Reinigung;
- Zufuhr der aus dem Kathodenraum abgeführten Natronlauge zu einem Sammelbehälter und ggf. zu einer weiteren geeigneten Aufbereitung und Reinigung;
- Verdünnung einer Teilmenge der aus dem Kathodenraum abgeführten Natronlauge mit Wasser und Wiedereinleitung in den Kathodenraum;
**dadurch gekennzeichnet, dass** zur Erniedrigung der Elektrolysespannung bei Erreichung eines vorgegebenen mittleren Höchstspannungswertes im Elektrolysebetrieb die Stromdichte auf einen Wert von unter 100 A/m² aber mindestens 0,2 A/m² herabgesetzt wird, das Verfahren nach einem der Ansprüche 1 bis 8 durchgeführt wird und anschließend die Stromdichte auf die Produktionsstromdichte wieder angehoben und die Produktion fortgesetzt wird.

## Claims

1. Method for improving the performance of nickel electrodes which are uncoated or have a coating based on platinum metals, platinum metal oxides or a mixture of platinum metals and platinum metal oxides and are used as hydrogen-evolving electrodes in sodium chloride electrolysis by the membrane process, where a platinum compound which is water-soluble or soluble in sodium hydroxide solution, in particular hexachloroplatinic acid or a sodium platinate, particularly preferably Na₂PtCl₆ and/or Na₂Pt(OH)₆ is metered into the catholyte during the electrolysis of sodium chloride, **characterized in that** the metered addition is carried out during electrolysis operation at a reduced current density of from 0.2 A/m² to 50 A/m², at a temperature of the catholyte in the range from 40°C to 95°C, using an amount of platinum per m² of electrode area of from 0.3 g/m² to 10 g/m², preferably from 0.35 g/m² to 8 g/m², particularly preferably from 0.4 g/m² to 5 g/m², with the decreased current density being maintained from the commencement of the metered addition for a total of from 2 to 200 minutes.

2. Method according to Claim 1, **characterized in that** to the platinum compound are added further other water-soluble compounds of the noble metals of transition group 8 of the Periodic Table of the Elements, in particular compounds of the platinum group, particularly preferably of palladium, iridium, rhodium, osmium or ruthenium, preferably palladium or ruthenium.

3. Method according to Claim 2, **characterized in that** the proportion of noble metal of the further water-soluble compounds of the noble metals of transition group 8 is from 1 to 50% by weight, based on the platinum metal of the soluble platinum compound.

4. Method according to at least one of Claims 1 to 3, **characterized in that** the temperature of the catholyte at which the metered addition of the platinum compound is carried out is in the range from 60 to 90°C, preferably from 75 to 90°C.

5. Method according to at least one of Claims 1 to 4, **characterized in that** the proportion of platinum of the platinum compound in the catholyte after the metered addition is from 0.01 to 310 mg/l, preferably from 0.02 to 250 mg/l, particularly preferably from 0.03 to 160 mg/l.

6. Method according to at least one of Claims 1 to 5, **characterized in that** the catholyte is passed as a volume flow over the electrode surface and said volume flow of the catholyte during the contact time of the electrode surface with the catholyte containing the platinum compound is from 0.1 to 10 1/min, preferably from 0.2 to 5 1/min.

7. Method according to Claim 6, **characterized in that** the concentration of platinum metal in the catholyte exiting from the electrolysis cell is continuously or discontinuously monitored.

8. Method according to at least one of Claims 1 to 7, **characterized in that** the method is carried out on coated nickel electrodes, with the coating comprising platinum metal/platinum metal oxide based on one or more metals from the group consisting of: ruthenium, iridium, palladium, platinum, rhodium and osmium, preferably from the group consisting of: ruthenium, iridium and platinum.

9. Process for producing chlorine, sodium hydroxide solution and hydrogen according to the principle of membrane electrolysis on a production scale using nickel electrodes or coated nickel electrodes as cathode, comprising the steps of:
- introduction of an aqueous solution containing sodium chloride into an anode chamber having an anode and introduction of sodium hydroxide solution into a cathode chamber having a cathode, where anode chamber and cathode chamber are separated from one another by an ion-exchange membrane;
- setting of a production current density of at least 1 kA/m² based on the electrode area;
- discharge of the sodium chloride-containing solution from the anode chamber together with the chlorine gas formed at the anode and separation of the chlorine from the liquid phase;
- feeding of the chlorine which has been separated off to a suitable treatment, in particular comprising at least drying, purification and optionally compression of the chlorine gas;
- feeding of the sodium chloride-containing solution discharged from the anode space to concentration and purification, in particular comprising at least the steps of: destruction of chlorate by-products, dechlorination, increasing of the concentration by addition of sodium chloride, purification by means of precipitation reagents, filtration and ion exchange to remove undesirable cations,
- subsequent reintroduction of the sodium chloride-containing solution into the anode chamber;
- discharge of the sodium hydroxide solution from the cathode chamber together with the hydrogen formed at the cathode and separation of the hydrogen from the liquid phase;
- optionally feeding of the hydrogen which has been separated off to a suitable treatment and purification;
- feeding of the sodium hydroxide solution discharged from the cathode space to a collection vessel and optionally to a further suitable treatment and purification;
- dilution of a partial amount of the sodium hydroxide solution discharged from the cathode space with water and reintroduction into the cathode space;
**characterized in that** the current density is reduced to a value of less than 100 A/m² but at least 0.2 A/m² in order to lower the electrolysis voltage on attainment of a prescribed average maximum voltage value during electrolysis operation, the method according to any of Claims 1 to 8 is carried out and the current density is subsequently increased again to the production current density and production is continued.

## Revendications

1. Procédé d'amélioration des performances d'électrodes en nickel non revêtues ou d'électrodes en nickel qui présentent un revêtement à base de métaux du groupe du platine, d'oxydes de métaux du groupe du platine ou d'un mélange de métaux du groupe du platine et d'oxydes de métaux du groupe du platine, et qui sont utilisées pour l'électrolyse du chlorure de sodium par le procédé membrane, en tant qu'électrodes dégageant de l'hydrogène, procédé dans lequel, lors de l'électrolyse de chlorure de sodium, on ajoute au catholyte un composé du platine soluble dans l'eau ou soluble dans la lessive de soude, en particulier l'acide hexachloroplatinique, ou un platinate de sodium, d'une manière particulièrement préférée Na₂PtCl₆ et/ou Na₂Pt(OH)₆, **caractérisé en ce que** l'addition a lieu, en mode électrolyse, avec une densité de courant réduite de 0,2 A/m² à 50 A/m² à une température du catholyte dans la plage de 40 °C à 95 °C, la quantité de platine par m² d'aire d'électrode étant de 0,3 g/m² à 10 g/m², de préférence de 0,35 g/m² à 8 g/m², d'une manière particulièrement préférée de 0,4 g/m² à 5 g/m², la densité de courant réduite étant maintenue, calculée à partir du début de l'addition, pendant en tout 2 à 200 minutes.

2. Procédé selon la revendication 1, **caractérisé en ce qu'**on ajoute au composé du platine d'autres composés supplémentaires solubles dans l'eau des métaux nobles du 8^{ème} sous-groupe du tableau périodique des éléments, en particulier des composés du groupe du platine, d'une manière particulièrement préférée du palladium, de l'iridium, du rhodium, de l'osmium ou du ruthénium, de préférence du palladium ou du ruthénium.

3. Procédé selon la revendication 2, **caractérisé en ce que** la proportion du métal noble des composés supplémentaires solubles dans l'eau des métaux nobles du 8^{ème} sous-groupe, par rapport au métal du groupe du platine du composé soluble du platine, est de 1 à 50 % en poids.

4. Procédé selon au moins l'une des revendications 1 à 3, **caractérisé en ce que** la température du catholyte, à laquelle a lieu l'addition du composé du platine, est dans la plage de 60 à 90 °C, de préférence de 75 à 90 °C.

5. Procédé selon au moins l'une des revendications 1 à 4, **caractérisé en ce que** la proportion du platine du composé du platine dans le catholyte après l'addition est de 0,01 à 310 mg/L, de préférence de 0,02 à 250 mg/L, d'une manière particulièrement préférée de 0,03 à 160 mg/L.

6. Procédé selon au moins l'une des revendications 1 à 5, **caractérisé en ce que** le catholyte est guidé vers la surface de l'électrode selon un certain débit volumique, et ledit débit volumique du catholyte, pendant le temps de contact de la surface de l'électrode avec le catholyte contenant le composé du platine, est de 0,1 à 10 L/min, de préférence de 0,2 à 5 L/min.

7. Procédé selon la revendication 6, **caractérisé en ce que** la concentration du métal du groupe du platine dans le catholyte sortant de la cellule d'électrolyte est surveillée en continu ou d'une manière discontinue.

8. Procédé selon au moins l'une des revendications 1 à 7, **caractérisé en ce que** le procédé est mis en œuvre sur des électrodes en nickel revêtues, le revêtement étant réalisé avec un métal du groupe du platine/un oxyde d'un métal du groupe du platine, qui est à base d'un ou plusieurs métaux de la série ruthénium, iridium, palladium, platine, rhodium et osmium, de préférence à base de la série ruthénium, iridium et platine.

9. Procédé de fabrication de chlore, d'une lessive de soude et d'hydrogène par le principe de l'électrolyse sur membrane à l'échelle industrielle par utilisation, en tant que cathode, d'électrodes en nickel ou d'électrodes en nickel revêtues, comportant les étapes suivantes :
- amenée d'une solution aqueuse contenant du chlorure de sodium à une chambre anodique comportant une anode, et amenée de lessive de soude à une chambre cathodique comportant une cathode, la chambre anodique et la chambre cathodique étant séparées l'une de l'autre par une membrane échangeuse d'ions ;
- ajustement de la densité de courant de production à au moins 1 kA/m² d'aire d'électrode ;
- dérivation de la solution contenant du chlorure de sodium à partir de la chambre anodique en même temps que le chlore gazeux formé à l'anode, et séparation du chlore d'avec la phase liquide ;
- amenée du chlore séparé à une unité de traitement appropriée, comprenant en particulier au moins le séchage, la purification et éventuellement la compression du chlore gazeux ;
- amenée de la solution contenant du chlorure de sodium sortant de la chambre anodique à une unité de concentration et de purification, comportant en particulier au moins les étapes suivantes : destruction des sous-produits chlorates, déchloration, augmentation de la concentration par addition de chlorure de sodium, purification avec des réactifs de précipitation, filtration et échange d'ions pour éliminer les cations indésirables, - puis renvoi de la solution contenant du chlorure de sodium dans la chambre anodique ;
- dérivation de la lessive de soude à partir de la chambre cathodique en même temps que l'hydrogène formé à la cathode et séparation de l'hydrogène d'avec la phase liquide ;
- éventuellement amenée de l'hydrogène séparé à une unité de traitement et de purification appropriée ;
- amenée de la lessive de soude sortant de l'espace cathodique à un réservoir et éventuellement à une autre unité appropriée de traitement et de purification ;
- dilution d'une quantité partielle de la lessive de soude sortant de l'espace cathodique avec de l'eau, et renvoi dans l'espace cathodique,
**caractérisé en ce que**, pour abaisser la tension d'électrolyse lorsqu'est atteinte en mode électrolyse une valeur moyenne prédéfinie de la tension maximale, on abaisse la densité de courant à une valeur inférieure à 100 A/m² et d'au moins 0,2 A/m², on met en œuvre le procédé selon l'une des revendications 1 à 8, puis on augmente de nouveau la densité de courant à la densité de courant de production, et on poursuit la production.
